# EUROPÄISCHE PATENTSCHRIFT

(11) **EP 0 036 537 B1**
(45) Veröffentlichungstag und Bekanntmachung des Hinweises auf die Patenterteilung: **28.09.1983**
(21) Anmeldenummer: 81101670.8
(22) Anmeldetag: 07.03.1981
(51) Int. Cl.: D06P 3/872, D06P 3/66, C09B 62/02

(54) **Verfahren zum Färben von Polyester/Cellulosefasermischungen**
Process for dyeing fibre blends of polyester and cellulose
Procédé de teinture de mélanges de fibres de polyester et de cellulose

(30) Priorität: 21.03.1980 DE 3010979
(43) Veröffentlichungstag der Anmeldung: 30.09.1981
(73) Patentinhaber: BAYER AG, 51368 Leverkusen (DE)
(72) Erfinder: Hildebrand, Dietrich, Dr., D-5068 Odenthal (DE); Hendricks, Udo Winfried, Dr., D-5068 Odenthal (DE)

## Beschreibung

Gegenstand der Erfindung ist ein Verfahren zum einbadigen, einstufigen Färben von Polyester/Cellulosefaser-Mischungen nach dem Ausziehverfahren unter Verwendung eines Färbebades, welches neben einem Dispersionsfarbstoff einen Reaktivfarbstoff sowie 0,1 bis 5 g/I eines bei Färbetemperatur wirksamen Säurespenders enthält.

Das Verfahren ist dadurch gekennzeichnet, daß als Reaktivfarbstoff ein Reaktivfarbstoff mit Fluortriazinyl- oder Fluorpyrimidinylgruppe eingesetzt und der Ausgangs-pH-Wert des Färbebades durch Zugabe von Dinatriumhydrogenphosphat oder eines Trinatriumphosphat-Mononatriumdihydrogenphosphat-Gemisches eingestellt wird.

Aus der DE-A-1 819464 ist ein Verfahren zum Färben von Mischungen aus Cellulose- und Polyesterfasern mit Reaktiv- und Dispersionsfarbstoffen bekannt, wobei neben den obengenannten Farbstoffen Alkalien sowie als Säurespender wirkende halogenhaltige organische Verbindungen und gegebenenfalls für das Färben von Polyesterfasern gebräuchliche Carrier im Färbebad enthalten sind.

Als Reaktivfarbstoffe kommen beim erfindungsgemäßen Verfahren insbesondere organische Farbstoffe aus der Anthrachinon-, Azo- und Phthalocyaninreihe in Betracht, welche einen Monofluor-s-triazinylrest aufweisen, insbesondere solche die als weiteren Substituenten am Triazinring eine Ether- oder Thioethergruppe oder insbesondere eine gegebenenfalls substituierte Aminogruppe enthalten oder aber Fluorpyrimidinfarbstoffe insbesondere solche mit einem Difluorchiorpyrimidinylrest. Derartige Farbstoffe sind in großer Zahl beschrieben, beispielsweise in den britischen Patentschriften 1 169 254; 1 108 606; 1 526840.

Als Säurespender werden wasserlösliche Derivate organischer oder anorganischer Säuren eingesetzt, die spezifisch im Temperaturbereich von 60 bis 100°C saure Gruppen freisetzen und damit den pH-Wert des zu Beginn neutral bis schwach alkalisch reagierenden Färbebades während des Färbeprozesses in den sauren Bereich vorzugsweise bis auf pH 4-5 verschieben.

Als geeignete Säurespender seien genannt:
Alkalisalze von Halogencarbonsäuren und deren Amide wie monochloressigsaures Natrium, dichloressigsaures Natrium, 3-chlorpropionsaures Natrium, Monochloracetamid; Lactone wie Butylrolacton;

Halbester der Schwefelsäure wie Laurylsulfat, Hexadecylsulfat oder Octadecylsulfat sowie vorzugsweise 2-Ethylhexylsulfat, Butylsulfat, sowie die Schwefelsäureester von oxyethylierten und oxypropylierten Alkoholen wie z. B. Butylglykolsulfat, Butyldiglykolsulfat, ferner C₁―C₄-Alkylester der Phosphorsäure oder phosphorigen Säure, C,-C₄-Alkylester von Phosphon- und Phosphinsäure, wie z. B. Trimethylphosphat, Triethylphosphat, Tris-(hydroxyethyl)-phosphat, Dimethylphosphat, Diethylphosphit, Dipropylphosphit, Di-isopropylphosphit, Dibutylphosphit, Methanphosphonsäuredimethylester, Ethanphosphonsäurediethylester, Phosphonopropionsäuretrimethylester, Cyanethanphosphonsäuredimethylester, Cyanmethanphosphonsäuredimethylester, Hydroxyethan- und Hydroxymethanphosphonsäuredimethylester, 2-Chlorethanphosphonsäuredimethylester, 2-Chlorethanphosphonsäurediäthylester, Acetylphosphonsäuredimethylester und Acetylphosphonsäurediethylester und Phosphonobernsteinsäure-tetramethylester.

Sie werden in solchen Mengen eingesetzt, daß nach Beendigung des Färbeprozesses ein pH-Wert unterhalb von 7, insbesondere etwa 4-5 vorliegt.

Als für das Färben der Polyesterfaseranteile gegebenenfalls mitzuverwendende Carrier kommen handelsübliche Carrier in Betracht. Beispielsweise genannt seien Trichlorbenzol, o-Dichlorbenzol, Kresotlonsäuremethylester, Benzoesäurebutylester, o-Phenylphenol, p-Phenylphenol. Die Carrier kommen in den beim Färben von Polyesterfasern üblichen Mengen zur Anwendung und werden dem Färbebad nach Eintragung des Farbstoffs und des Salzes zugesetzt.

Das Verfahren eignet sich zum Färben von Garn und Stück auf Pack- und Kreuzspulapparaturen, Jetfärbemaschinen, Haspelkufen und Jiggern.

Das Verfahren wird im allgemeinen folgendermaßen durchgeführt: Das Textilmaterial wird in ein Färbebad eingebracht, welches einen pH von etwa 7-10, vorzugsweise 7-9 aufweist und 0,01-10 g/1 eines Fluortriazinyl- und/oder Fluorpyrimidinyl-Reaktivfarbstoffs, 0,01―10 g/l eines üblichen Dispersionsfarbstoffs, 10-200 g/I eines üblichen Elektrolyten wie Natriumsulfat oder Natriumchlorid, 0,1―5 g/l eines Säurespenders sowie 0,1-10 g/l Dinatriummonohydrogenphosphat oder Trinatriumphosphat-Mononatriumdihydrogenphosphat-Gemisch sowie weitere übliche Hilfsmittel beispielsweise 1-8 g/1 eines Carriers enthält. Das Färbebad wird innerhalb von 1-2 Stunden von 30-40°C auf 95―130° C erwärmt und /2-1 Stunde bei dieser Temperatur gefärbt.

Bei dem vorliegenden Verfahren wird der Reaktivfarbstoff im alkalischen Bereich gefärbt, vorzugsweise bei pH 7,5-9 unterhalb von 100°C. Die Menge an Säurespender wird dabei so bemessen, daß nach erfolgter Färbung der pH-Wert unterhalb von 7, vorzugsweise im Bereich von 4-5liegt.

### Beispiel 1

100 einer Wirkware bestehend aus 50 g Polyester und 50 g Baumwolle werden auf einer ' HT-Jetfärbeanlage mit einer 30° C Flotte behandelt, die aus

besteht.

Die Flotte wird in 100 Minuten auf 130° C gebracht und 1 Stunde bei dieser Temperatur gehalten.

Nach dem üblichen Spülen und kochendem Seifen erhält man eine klare Blaufärbung mit guten Echtheitseigenschaften.

### Beispiel 2

100 g eines Mischgarns bestehend aus 67 g Polyester und 33 g Zellwolle werden mit einer 30°C warmen Färbeflotte behandelt, welche aus

besteht.

Die Flotte wird in 100 Minuten auf 130°C gebracht und 1 Stunde bei dieser Temperatur gehalten.

Nach dem üblichen Spülen und einem 10minütigen Seifen bei 110°C unter Verwendung eines praxisüblichen anionaktiven Waschmittels erhält man eine klare Rotfärbung mit guten Echtheitseigenschaften.

### Beispiel 3

100 g einer Wirkware bestehend aus 50 g Polyester und 50 g mercerisierter Baumwolle werden bei 75° C 45 Minuten auf einem HT-Baumfärbeapparat mit einer Flotte behandelt, die aus

besteht.

Die Flotte wird in 55 Minuten auf 130° C gebracht und 1 Stunde bei dieser Temperatur gehalten.

Nach dem üblichen Spülen und Seifen unter Verwendung eines praxisüblichen, anionaktiven Waschmittels erhält man eine klare Gelbfärbung mit guten Echtheitseigenschaften.

## Patentansprüche

1. Verfahren zum einbadigen, einstufigen Färben von Polyester/Cellulosefaser-Mischungen nach dem Ausziehverfahren unter Verwendung eines Färbebades, welches neben einem Dispersionsfarbstoff einen Reaktivfarbstoff sowie 0,1-5 g/I eines bei Färbetemperatur wirksamen Säurespenders enthält, dadurch gekennzeichnet, daß als Reaktivfarbstoff ein Reaktivfarbstoff mit Fluortriazinyl- oder Fluorpyrimidinylgruppe eingesetzt und der Ausgangs-pH-Wert des Färbebades durch Zugabe von Dinatriumhydrogenphosphat oder eines Trinatriumphosphat-Mononatriumdihydrogenphosphat-Gemisches eingestellt wird.

2. Verfahren nach Anspruch 1, dadurch gekennzeichnet, daß 0,1-10 g/I Dinatriumhydrogenphosphat oder Trinatrium-Mononatriumhydrogenphosphat-Gemisch zugegeben wird.

## Claims

1. Process for dyeing polyester/cellulose fibre mixtures by the exhaustion method in one stage from a single bath, using a dyebath which contains, in addition to a disperse dyestuff, a reactice dyestuff and 0.1 -5 g/I of an acid donor which is effective at the dyeing temperature, characterised in that the reactive dyestuff used is a reactive dyestuff with a fluorotriazinyl or fluoropyrimidinyl group and the initial pH value of the dyebath is adjusted by adding disodium hydrogen phosphate or a trisodium phosphate/monosodium dihydrogen phosphate mixture.

2. Process according to Claim 1, characterised in that 0.1-10 g/I of disodium hydrogen phosphate or a trisodium/monosodium hydrogen phosphate mixture is added.

## Revendications

1. Procédé de teinture en une seule étape et en un seul bain de mélanges de fibres polyester/cellulose par le procédé par épuisement avec utilisation d'un bain de teinture qui contient, à côté d'un colorant dispersé, un colorant réactif ainsi que 0,1-5 g/I d'un accepteur d'acide agissant à la température de teinture, caractérisé en ce qu'on utilise comme colorant réactif un colorant réactif porteur d'un groupe fluorotriazinyle ou fluoropyrimidinyle et la valeur initiale de pH du bain de teinture est ajustée par addition d'hydrogénophosphate disodique ou d'un mélange de phosphate trisodique et de dihydrogénophosphate monosodique.

2. Procédé suivant la revendication 1, caractérisé en ce qu'on ajoute 0,1―10g/l d'hydrogénophos- phate disodique ou de mélange de phosphate trisodique et d'hydrogénophosphate monosodique.
